# EUROPÄISCHE PATENTSCHRIFT

(11) **EP 2 881 493 B1**
(45) Veröffentlichungstag und Bekanntmachung des Hinweises auf die Patenterteilung: **24.08.2016**
(21) Anmeldenummer: 13196075.9
(22) Anmeldetag: 06.12.2013
(51) Int. Cl.: C23C 8/34, C23C 8/02

(54) **Verfahren zur Nitrocarburierung eines Tiefziehartikels oder eines Stanzbiegeartikels aus austenitischem nichtrostendem Edelstahl**
Process for the nitrocarburization of a deep drawn article or a bent pressed article made of austenitic stainless steel
Procédé de nitrocarburation d'un article thermoformé ou d'un article plié-découpé à partir d'acier inoxydable austénitique

(43) Veröffentlichungstag der Anmeldung: 10.06.2015
(73) Patentinhaber: Hubert Stüken GMBH & CO. KG, 31737 Rinteln (DE)
(72) Erfinder: Bremer, Cord-Hinrich, 27283 Verden (DE); Lange, Rolf, 30855 Langenhagen (DE)
(74) Vertreter: Stenger Watzke Ring

(56) Entgegenhaltungen:
- EP-A1- 0 588 458
- EP-A1- 1 553 204
- EP-A1- 2 497 842
- EP-A1- 2 627 795
- EP-A2- 0 479 409
- DE-A1-102009 056 875
- US-A1- 2011 162 758

## Beschreibung

Die Erfindung betrifft ein Verfahren zur Nitrocarburierung eines Tiefziehartikels oder eines Stanzbiegetartikels aus austenitischem nichtrostendem Edelstahl mit einer wenigstens bereichsweise für solche Artikel üblichen geringen Wandstärke.

Die Nitrocarburierung ist ein Verfahren zur Randschichthärtung von Metallen, bei dem das zu härtende Metall in seinem Randbereich mit Kohlenstoff und Stickstoff angereichert wird. Es ist im Stand der Technik seit langem etabliert, weshalb es eines gesonderten druckschriftlichen Nachweises an dieser Stelle nicht bedarf.

Bei Tiefziehtartikeln und Stanzbiegeteilen im Sinne der Erfindung liegen übliche geringe Wandstärken unterhalb von 2000 µm. Solche Edelstahlartikel werden aus sehr dünnen Blechen durch Zugdruckumformen oder Stanzbiegen hergestellt und nehmen mitunter sehr filigrane Strukturen an. Je nach verwendetem Verfahren können Artikel mit variierender oder konstanter Wandstärke hergestellt werden, wodurch diese dann wenigstens bereichsweise oder in Gänze eine Wandstärke von weniger als 2000 µm aufweisen.

Diese filigranen Artikel werden in den unterschiedlichsten Bereichen der Technik wie z.B. als Lagerabdeckung in Getrieben, Ventilsitze in ABS-Systemen oder als Probenträger für Gefahrstoffe bei Hochpräzisionsmessungen eingesetzt und sind dort extremen mechanischen, thermischen und chemischen Belastungen ausgesetzt. Der Bedarf an korrosionsbeständigen Materialien mit hoher Härte ist daher dementsprechend hoch.

Die Qualität solcher gehärteten Artikel, insbesondere bei Teilen, die ein hohes Verhältnis von Länge zu Durchmesser besitzen (Aspektverhältnis), lässt allerdings bislang sowohl hinsichtlich der mechanischen Beständigkeit als auch der Korrosionsbeständigkeit zu wünschen übrig. Wendet man aus dem Stand der Technik bekannte und etablierte Verfahren zur Randschichthärtung auf Artikel mit sehr dünner Wandstärke an, so lassen sich keine industriell reproduzierbaren und den Qualitätsansprüchen genügende Randschichten herstellen.

Elektronenmikroskopische und metallographische Untersuchungen von Querschnitten nitrocarburierter Tiefziehartikel haben ergeben, dass auf diese Weise hergestellte Randschichten keine umlaufend geschlossene Struktur ausbilden. Vielmehr sind diese Randschichten stark zerklüftet und weisen eine Vielzahl von die Randschicht durchdringende Kanäle auf, in denen ein direkter Kontakt zwischen der Umgebung und dem ungehärteten Kernbereich des Tiefziehartikels besteht. Ebenso weist der auf diese Art hergestellte Randbereich zahlreiche Defektstellen und grobkörnige Partikel auf. Aufgrund dieser heterogenen Ausbildung unterliegen sowohl die Härte der Randschicht als auch deren Korrosionseigenschaften so hohen Schwankungen, dass eine industrielle Anwendung nur stark eingeschränkt möglich ist.

Der Grund für diese Ergebnisse ist vor allem in den zum Teil extremen Behandlungsbedingungen der etablierten Verfahren zu suchen.

So zeigt Die DE 44 42 382 C1 ein Verfahren zur Nitrocarburierung eines nichtrostenden Stahlartikels, bei dem besagter Stahlartikel in einem Schmelzalkalibad behandelt wird. Eine solch aggressive Art der Behandlung führt bei filigranen Artikeln im Sinne der Erfindung aufgrund der geringen Wandstärke zu zum Teil erheblichen Korrosionserscheinungen, was eine in hohem Maße inhomogene Randschicht zur Folge hat. Darüber hinaus hat es sich gezeigt, dass Flüssigkeitsbehandlungen bei filigranen Tiefziehartikeln aufgrund einer unvollständigen Oberflächenbenetzung zu unbefriedigenden Ergebnissen führen.

Die EP 0 588 458 offenbart in diesem Zusammenhang ein Verfahren zur Nitridierung eines austenitischen Metalls. Hier wird das Metall mit einem fluorhaltigen Gas beaufschlagt. Fluorhaltige Gase sind aufgrund ihrer Reaktionsfreudigkeit hochkorrosiv und wirken infolgedessen aggressiv auf die Oberfläche des Metalls ein. Während der damit bewirkte Oberflächenabtrag bei Artikeln mit hoher Wandstärke infolge eines entsprechenden Materialreichtums sogar erwünscht ist, kann er bei dünnwandigen Tiefziehartikeln oder Stanzbiegeartikeln nicht kompensiert werden und führt teilweise zur irreversiblen Zerstörung der Oberfläche des Artikels. Darüber hinaus stellen die dort eingesetzten Gase aufgrund ihrer hohen Giftigkeit, ihrer hohen Korrosivität und ihrer stark umweltgefährdenden Eigenschaften enorme Ansprüche an den zu verwendenden Reaktor, die Lagerung und die Arbeitssicherheit.

Es ist daher die **Aufgabe** der Erfindung ein wirksames Verfahren zur Nitrocarburierung von dünnwandigen tiefgezogenen oder stanzgebogenen Edelstahlartikeln bereitzustellen.

Zur **Lösung** dieser Aufgabe wird eine Erfindung mit den Merkmalen gemäß Anspruch 1 vorgeschlagen. Weitere Vorteile und Merkmale ergeben sich aus den Unteransprüchen.

Mit der Erfindung wird in vorteilhafterweise ein Verfahren mit milden Bedingungen vorgeschlagen, welche auf die Besonderheiten von dünnwandigen Tiefzieh- und Stanzbiegeartikeln abgestimmt sind.

In erfindungsgemäßer Weise wird der Artikel zur Durchführung des Verfahrens in einen Ofen eingebracht. Es hat sich gezeigt, dass insbesondere Sauerstoff- und Wasserreste die Randschichthärtung stören. Zum Ausschluss dieser Störfaktoren wird der Artikel auf eine Temperatur erwärmt, die oberhalb des Siedepunktes von Wasser liegt. Wesentlich ist hierbei eine Temperatur von 100 °C bis 140 °C, besonders bevorzugt 120 °C.

Darüber hinaus wird die sich im Ofen befindliche sauerstoffhaltige Atmosphäre in erfindungsgemäßer Weise durch ein erstes Gasgemisch ersetzt. Der Ofen verfügt daher in vorteilhafterweise über Gaseinlässe und Gasauslässe.

Gemäß einer bevorzugten Verfahrensführung kann es vorgesehen sein, den Ofen vor der Einleitung des ersten Gasgemisches mit einem Inertgas zu fluten. Die Sauerstoffverdrängung wird hierbei in vorteilhafter Weise beschleunigt und ein möglicherweise bestehendes Gefahrenpotential, resultierend aus dem Kontakt der sauerstoffhaltigen Normalatmosphäre mit dem ersten Gasgemisch, gesenkt. Als Inertgas werden bevorzugterweise bekannte chemisch unreaktive Gase wie insbesondere Stickstoff oder Argon verwendet.

Nichtrostende Edelstähle beinhalten unter anderem Chrom als Legierungsbestandteil. An der Materialoberfläche bildet sich durch den Kontakt mit Luftsauerstoff eine passivierende und korrosionsbeständige Chrom-(III)-Oxidschicht aus.

Bei Verfahren zur Randschichthärtung, insbesondere der Nitrocarburierung, ist es von enormer Bedeutung, diese passivierende Chrom-Oxidschicht zu entfernen bzw. zu depassivieren, um eine homogene Diffusion des Kohlenstoffs und des Stickstoffs in den Randbereich des Edelstahls zu ermöglichen. Ist dies durch mangelnde Depassivierung nicht gewährleistet, ist die Eindiffusion in Bereichen mit intakter Chrom-Oxidschicht gehemmt und es kommt in der Konsequenz zu einer inhomogenen Härteverteilung der resultierenden Randschicht. Darüber hinaus fördert eine mangelnde Depassivierung in Bereichen mit intakter Chrom-Oxidschicht die Ausbildung von Defektstellen im Randbereich. Diese Defektstellen führen in der Konsequenz zu einer unerwünschten, verminderten Verschleißbeständigkeit und beeinträchtigen die Korrosionsbeständigkeit des Stahls.

Das erste Gasgemisch hat daher gemäß einem Merkmal der Erfindung reduzierende Eigenschaften, um eine weitere Oxidation des Chroms zu vermeiden. Darüber hinaus wird mit dieser Gasmischung bereits die Depassivierung der Oberfläche eingeleitet. Gemäß einem Merkmal der Erfindung besteht das erste Gasgemisch aus H₂ und N₂. Es hat sich gezeigt, dass dieses Gasgemisch insbesondere in Verbindung mit der milden Temperatur des ersten Verfahrensschrittes eine besonders milde und vorteilhafte Wirkung auf die Chromoxidschicht ausübt, ohne die Morphologie der Oberfläche der filigranen Stahlartikel nachteilig zu verändern.

Gemäß einem bevorzugten Merkmal der Erfindung wird die Sauerstoffkonzentration mittels eines Sensors stetig oder intervallweise gemessen. Eine mit dem Sensor verbundene Steuerungseinheit überprüft den Ist-Wert hierbei stetig oder intervallweise mit einem frei wählbaren Soll-Wert und gibt den Ofen im Falle einer Identität zwischen Ist-und Soll-Wert für einen zweiten Verfahrensschritt frei. Das erfindungsgemäße Verfahren ist hierdurch in vorteilhafterweise stark vereinfacht und minimiert auf diese Weise mögliche benutzerseitige Fehlerquellen.

Erfindungsgemäß ist ein zweiter Verfahrensschritt vorgesehen, in welchem der Tiefzieh- oder Stanzbiegeartikel auf die Zieltemperatur, die zweite Temperatur, für die Randschichthärtung erwärmt wird. Die zweite Temperatur ist so gewählt, dass diese deutlich unterhalb der Rekristallisationstemperatur von stark kaltverformten Eisenlegierungen (680 °C) liegt. Eine mögliche Änderung der Morphologie der Oberfläche ist hierbei wirkungsvoll unterbunden, wodurch die Ausbildung einer homogenen Randschicht gefördert wird. Die zweite Temperatur liegt bei 450 °C bis 550 °C und besonders bevorzugt bei 500 °C. Die Aufheizphase dient hierbei insbesondere der behutsamen und vollständigen Depassivierung der Chromoxidschicht.

Es ist vorteilhaft, die Aufheizrate wenigstens in bestimmten Temperaturbereichen möglichst niedrig zu wählen, um eine gleichmäßige Depassivierung zur gewährleisten. Der Anmelder hat in diesem Zusammenhang herausgefunden, dass die Qualität der resultierenden Randschicht von dünnwandigen Tiefziehteilen in besonderer Weise unter einer hohen Aufheizrate leidet. Bevorzugterweise beträgt die Aufheizrate in einem bestimmten Temperaturbereich zwischen 0,5 und 1 °C/min, weiter bevorzugt zwischen 0,5 und 0,7 °C/min und besonders bevorzugt 0,5 °C/min. Der Temperaturbereich in dem diese niedrige Aufheizrate gewählt wird, beträgt bevorzugterweise 420 °C bis 550 °C, weiter bevorzugt 450 °C bis 500 °C und besonders bevorzugt 480 °C bis 500 °C.

Gemäß einem Merkmal der Erfindung wird das erste Gasgemisch im zweiten Verfahrensschritt durch ein zweites Gasgemisch ersetzt. Es hat sich hierbei herausgestellt, dass eine milde Depassivierung der dünnwandigen Tiefziehteile während der Aufheizphase auf die zweite Temperatur durch ein Gasgemisch bestehend aus einem wasserstoffhaltigen Gas, einem stickstoffhaltigen Gas sowie einem kohlenstoffhaltigen Gas erfolgt. Insbesondere in Verbindung mit der niedrigen Aufheizrate kann bevorzugterweise eine besonders langsame und daher milde und gut steuerbare Depassivierung der Chromoxidschicht erreicht werden.

Gemäß einem bevorzugten Merkmal der Erfindung wird der Artikel mit Zusätzen behandelt, die die Passivschicht selektiv oder in Gänze auflösen. Insbesondere sind damit Salzverbindungen und/oder organische Stoffe und Säurebildner gemeint, die in fester oder flüssiger Form auf der Ware oder im Ofen appliziert werden. Die Applikation erfolgt hierbei bevorzugt entweder vor Verbringung des Artikels in den Ofen oder während des zweiten Verfahrensschritts. Hierfür werden Feststoff und/oder Flüssigkeiten verwendet, die in Verbindung mit den Reaktionsgasen saure Reaktionsprodukte bilden, die bei Einleitung in Wasser einen pH-Wert < 7 ergeben würden. Als besonders vorteilhaft hat sich dabei die Applizierung der Stoffe direkt auf oder in der Artikeloberfläche erwiesen. Hierdurch entstehen bereits bei niedrigen Temperaturen lokale Depassivierungsvorgänge, die eine gleichmäßige Depassivierung früher einleiten und fördern.

Als kohlenstoffhaltige Komponente können dem zweiten Gasgemisch Kohlenstoffoxide, gesättigte und ungesättigte Kohlenwasserstoffe beigefügt werden. Besonders bevorzugt ist hierbei der Einsatz von Kohlenstoffoxiden, wie insbesondere Kohlenstoffmonoxid.

Als stickstoffhaltige Komponente können dem zweiten Gasgemisch elementarer Stickstoff, Ammoniak und Stickoxide beigefügt werden. Besonders bevorzugt ist hierbei der Einsatz von Ammoniak.

Es hat sich darüber hinaus herausgestellt, dass der Einsatz von elementarem Wasserstoff als Bestandteil des zweiten Gasgemisches zur Ausbildung besonders homogener Randschichten führt.

Gemäß einem bevorzugten Merkmal der Erfindung wird die Temperatur mittels eines Sensors stetig oder intervallweise gemessen. Die mit dem Sensor verbundene Steuerungseinheit überprüft den Ist-Wert hierbei stetig oder intervallweise mit einem frei wählbaren Soll-Wert für die zweite Temperatur und gibt den Ofen im Falle einer Identität zwischen Ist- und Soll-Wert für einen dritten Verfahrensschritt frei. Das erfindungsgemäße Verfahren ist hierdurch in vorteilhafterweise stark vereinfacht und minimiert auf diese Weise mögliche benutzerseitige Fehlerquellen.

Erfindungsgemäß ist ein dritter Verfahrensschritt vorgesehen, bei dem der Artikel konstant auf der zweiten Temperatur gehalten wird. Der dritte Verfahrensschritt dient in diesem Zusammenhang der Nitrocarburierung des dünnwandigen Artikels und führt durch Aufkohlung und Aufstickung des Randbereiches des Stahlartikels zur Ausbildung einer gehärteten Randschicht. Es hat sich gezeigt, dass die zweite Temperatur in vorteilhafterweise einen behutsamen Aufbau der gehärteten Randschicht ermöglicht. Die Diffusion des Kohlenstoffes und des Stickstoffes in den Randbereich des Tiefziehteils erfolgt bei diesen Temperaturen langsam, ist infolgedessen gut steuerbar und bewirkt den Aufbau einer homogenen Randschicht. Durch die erfindungsgemäße Verfahrensführung wird insbesondere der Aufbau einer Randschicht gefördert, die aus einer näher am Kern gelegenen kohlenstoffreichen Phase und einer äußeren stickstoffreichen Phase besteht. Eine zu hohe Temperatur ist in jedem Fall zu vermeiden, da es infolge der hohen Diffusionsgeschwindigkeit und der hohen kinetischen Energie der beteiligten Moleküle zur Ausbildung unregelmäßiger Schichten und zur Bildung von Carbid- und/oder Nitrid-Partikeln kommt.

In erfindungsgemäße Weise wird das zweite Gasgemisch zur Nitrocarburierung des Tiefziehartikels verwendet. Das zweite Gasgemisch bewirkt, insbesondere in Verbindung mit der milden Temperatur, einen besonders schonenden und kontrollierten Aufbau der erfindungsgemäßen, aus einer kohlenstoffreichen und einer stickstoffreichen Phase gebildeten, Randschicht.

Es hat sich herausgestellt, dass insbesondere der Einsatz von Kohlenstoffmonoxid bei diesem Verfahren zu einer besonders homogenen kohlenstoffreichen Phase führt.

Desweiteren hat sich herausgestellt, dass die Verwendung von Ammoniak die Ausbildung einer besonders homogenen stickstoffreichen Phase fördert.

Gemäß einem bevorzugten Merkmal der Erfindung werden die einzelnen Konzentrationen der Gaskomponenten mittels jeweiliger Sensoren stetig oder intervallweise gemessen. Die mit den Sensoren verbundene Steuerungseinheit überprüft die jeweiligen Ist-Werte hierbei stetig oder intervallweise mit frei wählbaren Soll-Werten für die jeweilige Konzentration der Gaskomponente und gleicht Änderungen innerhalb einer Fehlertoleranz stetig oder intervallweise aus. Auf diese Weise ist die Verfahrensführung in vorteilhafter Weise vereinfacht und erlaubt die Bereitstellung konstanter Verfahrensbedingungen, was für den Aufbau einer homogenen kohlenstoffreichen Randschicht von entscheidender Bedeutung ist.

Die Schichtdicke der kohlenstoffreichen Randschicht ist hierbei über die Begasungsdauer einstellbar. In vorteilhafter Weise wird zur Generierung einer 5 bis 35 µm dicken Randschicht ein Zeitraum von 2 bis 20 Stunden benötigt.

Gemäß einem bevorzugten Merkmal der Erfindung gibt die Steuereinheit, welche zur Zeiterfassung über eine entsprechende Vorrichtung verfügt, nach Ablauf einer frei wählbaren Nitrocarburierungszeit den Ofen für den vierten Verfahrensschritt frei. Das erfindungsgemäße Verfahren ist hierdurch in vorteilhafterweise stark vereinfacht und minimiert auf diese Weise mögliche benutzerseitige Fehlerquellen.

Erfindungsgemäß ist ein vierter Verfahrensschritt vorgesehen, bei dem das Tiefziehteil auf eine dritte Temperatur abgekühlt wird. Es ist hierbei vorgesehen, das Tiefziehteil auf eine Temperatur von 50 °C bis 80 °C und besonders bevorzugt 60 °C abzukühlen.

Es hat sich hierbei herausgestellt, dass die Wahl der Atmosphäre in der abgekühlt wird für die Ausbildung einer homogenen Randschicht von entscheidender Bedeutung ist. Es ist daher gemäß der Erfindung vorgesehen, das zweite Gasgemisch durch ein drittes Gasgemisch zu ersetzen. Insbesondere die Wahl eines leicht reduzierend wirkenden Gasgemisches wird als vorteilhaft angesehen. Gemäß einer Ausgestaltung der Erfindung besteht das dritte Gasgemisch aus H₂ und N₂. Um ein schwaches Reduktionspotential zu gewährleisten, besteht die Zusammensetzung des dritten Gasgemisches vorteilhafterweise aus 5 % bis 25 % H₂ und 75 % bis 95 % N₂, weiter bevorzugt 5 % bis 10 % H₂ und 90 % bis 95 % N₂ und besonders bevorzugt 5 % H₂ und 95 % N₂. Es hat sich gezeigt, dass das erfindungsgemäße Abkühlen des dünnwandigen Tiefziehteils ein Entweichen sowohl des Kohlenstoffs als auch des Stickstoffs aus der gehärteten Randschicht wirkungsvoll unterbindet und den Einschluss beider Komponenten in gelöster Form fördert.

Des Weiteren betrifft die Erfindung einen nitrocarburierten Tiefziehartikel aus austenitischem nichtrostendem Edelstahl mit einer für Tiefziehartikeln üblichen, wenigstens bereichsweise geringen Wandstärke.

Mittels des erfindungsgemäßen Verfahrens ist es nun erstmals möglich, einen Tiefziehartikel mit dünner Wandstärke industriell reproduzierbar und in exzellenter Qualität zu härten.

Der erfindungsgemäße Tiefziehartikel weist einen weichen bzw. je nach Kaltverformung kaltverfestigteren elastischen Kern und eine harte Randschicht auf.

Gemäß einem erfindungswesentlichen Merkmal ist die Randschicht frei von Defektstellen und/oder Partikeln, umlaufend vollständig geschlossen und weist eine im Wesentlichen plan ausgebildet Oberfläche auf.

Der erfindungsgemäße dünnwandige Tiefziehartikel weist infolgedessen mechanische Eigenschaften bisher unerreichter Qualität auf.

So sind die Korrosions- und die Abriebbeständigkeit des Tiefziehartikels in erfindungsgemäßer Weise besser als die des Ausgangsproduktes. Ermöglicht wird dies durch den erfindungsgemäßen Aufbau der Randschicht. Die Randschicht besteht aus einer äußeren stickstoffreichen Phase und einer zwischen Kern und stickstoffreicher Phase angeordneten kohlenstoffreichen Phase. Die kohlenstoffreiche Phase weist hierbei eine Härte von 700 bis 1000 HV0,025 und eine Schichtdicke von 2,5 bis 15 µm auf. Die stickstoffreiche Phase hingegen weist eine Härte von 1000 bis 1400 HV0,025 und eine Schichtdicke von 2,5 bis 20 µm auf.

Auf diese Weise wird in vorteilhafter Weise ein Härtegradient ausgehend vom weichen Kern zur härteren kohlenstoffreichen Phase zur noch härteren stickstoffreichen Phase gebildet. Das Material ist hierdurch in vorteilhafter Weise in seinem Kernbereich flexibel und in seinem Randbereich gehärtet. Dadurch, dass eine zweiphasige Randschicht mit unterschiedlicher Härte ausgebildet ist, weist auch die Randschicht eine erhöhte Flexibilität bei gleichzeitiger enormer Härte auf.

## Patentansprüche

1. Dünnwand-Nitrocarburierungsverfahren für einen Tiefziehartikel oder einen Stanzbiegeartikel aus austenitischem nichtrostendem Edelstahl ,
bei dem der Artikel, welcher wenigstens bereichsweise eine Wandstärke von weniger als 2000 µm aufweist, in einem ersten Verfahrensschritt in einen Ofen eingebracht und auf eine erste Temperatur zwischen 100 °C und 140 °C erwärmt wird,
wobei eine im Ofen vorliegende sauerstoffhaltige Atmosphäre durch ein erstes Gasgemisch ersetzt wird, wobei das erste Gasgemisch aus H₂ und N₂ besteht,
und bei dem der Artikel in einem zweiten Verfahrensschritt auf eine zweite Temperatur zwischen 450°C und 550 °C erwärmt wird,
wobei das erste Gasgemisch durch ein zweites Gasgemisch ersetzt wird, wobei das zweite Gasgemisch aus H₂, einem stickstoffhaltigen Gas der Gruppe elementarer Stickstoff, Ammoniak und Stickoxide und einem kohlenstoffhaltigen Gas der Gruppe Kohlenstoffoxide, gesättigte Kohlenwasserstoffe und ungesättigte Kohlenwasserstoffe besteht,
und bei dem der Artikel in einem dritten Verfahrensschritt auf der zweiten Temperatur gehalten wird,
wobei der Artikel mit dem zweiten Gasgemisch behandelt wird,
und bei dem der Artikel in einem vierten Verfahrensschritt auf eine dritte Temperatur zwischen 50 °C und 80 °C abgekühlt wird,
wobei das zweite Gasgemisch durch ein drittes Gasgemisch ersetzt wird wobei das dritte Gasgemisch aus H₂ und N₂ besteht.

2. Verfahren nach Anspruch 1, **dadurch gekennzeichnet, dass** der Restsauerstoffgehalt während des ersten Verfahrensschrittes mittels eines Sensors gemessen wird, und bei Erreichen eines frei wählbaren Restsauerstoffwertes der zweite Verfahrensschritt automatisch eingeleitet wird.

3. Verfahren nach einem der vorhergehenden Ansprüche, **dadurch gekennzeichnet, dass** bei Erreichen der zweiten Temperatur der dritte Verfahrensschritt automatisch eingeleitet wird.

4. Verfahren nach einem der vorhergehenden Ansprüche, **dadurch gekennzeichnet, dass** der Artikel mit wenigstens einer depassivierenden Salzverbindung behandelt wird.

5. Verfahren nach einem der vorhergehenden Ansprüche, **dadurch gekennzeichnet, dass** nach Ablauf einer frei wählbaren Behandlungsdauer der vierte Verfahrensschritt automatisch eingeleitet wird.

6. Nitrocarburierter Tiefziehartikel aus austenitischem nichtrostendem Edelstahl nitrocarburiert durch ein Verfahren gemäß einem der Ansprüche 1 bis 5
mit einer für Tiefziehartikel üblichen wenigstens bereichsweise geringen Wandstärke von weniger als 2000 µm,
einem Kern,
sowie einer Randschicht,
wobei die Randschicht härter ist als der Kern und
wobei die Randschicht frei von Defektstellen und/oder Partikeln ist, umlaufend geschlossen ist und eine im Wesentlichen plane Oberfläche aufweist,
und wobei die Randschicht aus einer äußeren stickstoffreichen Phase und einer zwischen Kern und stickstoffreicher Phase angeordneten kohlenstoffreichen Phase gebildet ist,
und wobei die Abriebbeständigkeit der Randschicht die des Ausgangsmaterials übersteigt,
wobei die kohlenstoffreiche Phase eine Härte von 700 bis 1000 HV0,025 und eine Schichtdicke von 2,5 bis 15 µm aufweist, und wobei die stickstoffreiche Phase eine Härte von 1000 bis
1400 HV0,025 und eine Schichtdicke von 2,5 bis 20 µm aufweist.

## Claims

1. A method for the thin-wall nitrocarburization of a deep-drawn article or a punched-bent article made of austenitic stainless steel,
in which the article, which comprises a wall thickness in at least some areas of less than 2000 µm, is introduced into a furnace in a first process step and heated up to a first temperature comprised between 100°C and 140°C,
wherein an oxygen-bearing atmosphere which is present in the furnace will be replaced by a first gas mixture, wherein the first gas mixture consists of H₂ and N₂,
and in which the article is heated up to a second temperature comprised between 450°C and 550°C in a second process step,
wherein the first gas mixture will be replaced by a second gas mixture, wherein the second gas mixture consists of H₂, a nitrogen-bearing gas of the group comprising elementary nitrogen, ammonia and nitrogen oxides and of a carbon-bearing gas of the group comprising carbon oxides, saturated hydrocarbons and unsaturated hydrocarbons,
and in which the article is maintained at the second temperature in a third process step,
wherein the article will be treated with the second gas mixture,
and in which the article is cooled down to a third temperature comprised between 50°C and 80°C in a fourth process step,
wherein the second gas mixture will be replaced by a third gas mixture, wherein the third gas mixture consists of H₂ and N₂.

2. A method according to claim 1, **characterized in that** the residual oxygen content will be measured by means of a sensor during the first process step and if a freely selectable residual oxygen value is achieved, the second process step will be automatically initiated.

3. A method according to one of the preceding claims, **characterized in that** if the second temperature is reached, the third process step will be automatically initiated.

4. A method according to one of the preceding claims, **characterized in that** the article will be treated with at least one depassivating salt compound.

5. A method according to one of the preceding claims, **characterized in that** after the expiry of a freely selectable treatment period, the fourth process step will be automatically initiated.

6. A nitrocarburized deep drawn article made of austenitic stainless steel and nitrocarburized by a method according to one of the claims 1 through 5,
comprising a small wall thickness of less than 2000 µm in at least some areas, which wall thickness is usual for deep drawn articles,
a core
as well as an edge layer,
wherein the edge layer is harder than the core and
wherein the edge layer is free of defect sites and/or particles, is circumferentially closed and comprises an essentially flat surface,
and wherein the edge layer is formed by an outer nitrogen rich phase and a carbon rich phase arranged between the core and the nitrogen rich phase,
and wherein the abrasion resistance of the edge layer is higher than the one of the starting material,
wherein the carbon rich phase comprises a hardness comprised between 700 and 1000 HV0,025 and a layer thickness comprised between 2.5 and 15 µm,
and wherein the nitrogen rich phase comprises a hardness comprised between 1000 and 1400 HV0,025 and a layer thickness comprised between 2.5 and 20 µm.

## Revendications

1. Procédé de nitrocarburation de parois fines d'un article embouti ou d'un article plié-découpé en acier inoxydable austénitique,
dans lequel l'article, qui comprend une épaisseur de paroi de moins de 2000 µm dans au moins quelques parties, est introduit dans un fourneau dans une première étape de procédé et chauffé à une première température comprise entre 100°C. et 140°C,
une atmosphère contenant de l'oxygène, qui est présente dans le fourneau, étant remplacée par un premier mélange de gaz, le premier mélange de gaz consistant en H₂ et N₂,
et dans lequel l'article est chauffé à une deuxième température comprise entre 450°C et 550°C dans une deuxième étape de procédé,
le premier mélange de gaz étant remplacé par un deuxième mélange de gaz, le deuxième mélange de gaz consistant en H₂, en un gaz contenant de l'azote du groupe comprenant de l'azote élémentaire, de l'ammoniac et des oxydes d'azote et en un gaz contenant du carbone du groupe comprenant des oxydes de carbone, des hydrocarbures saturées et des hydrocarbures insaturées,
et dans lequel l'article est maintenu à la deuxième température dans une troisième étape de procédé,
l'article étant traité avec le deuxième mélange de gaz,
et dans lequel l'article est refroidi à une troisième température comprise entre 50°C et 80°C dans une quatrième étape de procédé,
le deuxième mélange de gaz étant remplacé par un troisième mélange de gaz, le troisième mélange de gaz consistant en H₂ et N₂.

2. Procédé selon la revendication 1, **caractérisé en ce que** la teneur en oxygène résiduelle est mesurée par moyen d'un capteur pendant la première étape de procédé et si une valeur d'oxygène résiduelle librement sélectionnable est atteinte, la deuxième étape de procédé sera initiée automatiquement.

3. Procédé selon l'une des revendications précédentes, **caractérisé en ce que** si la deuxième température est atteinte, la troisième étape de procédé sera initiée automatiquement.

4. Procédé selon l'une des revendications précédentes, **caractérisé en ce que** l'article est traité avec au moins un composé salin dépassivant.

5. Procédé selon l'une des revendications précédentes, **caractérisé en ce qu'**après l'achèvement d'une durée de traitement librement sélectionnable, la quatrième étape de procédé sera initiée automatiquement.

6. Article embouti et nitrocarburé en acier inoxydable austénitique et nitrocarburé par un procédé selon l'une des revendications 1 à 5
comprenant une épaisseur de paroi faible de moins de 2000 µm dans au moins quelques parties, laquelle épaisseur de paroi est usuelle pour des articles emboutis,
un noyau
ainsi qu'une couche marginale.
la couche marginale étant plus dure que le noyau et
la couche marginale étant libre de défets et/ou de particules, étant fermée périphériquement et comprenant une surface essentiellement plane,
et la couche marginale étant formée d'une phase extérieure riche en azote et d'une phase riche en carbone disposée entre le noyau et la phase riche en azote,
la résistance à l'abrasion de la couche marginale étant plus grande que celle de la matière de départ,
la phase riche en carbone comprenant une dureté comprise entre 700 et 1000 HV0,025 et une épaisseur de couche comprise entre 2,5 et 15 µm,
et la phase riche en azote comprenant une dureté comprise entre 1000 et 1400 HV0,025 et une épaisseur de couche comprise entre 2,5 et 20 µm.
